# FASCICULE DE BREVET EUROPEEN

(11) **EP 2 475 752 B1**
(45) Date de publication et mention de la délivrance du brevet: **14.06.2017**
(21) Numéro de dépôt: 10763021.2
(22) Date de dépôt: 10.09.2010
(51) Int. Cl.: C10M 125/00, C10M 125/22, C10M 169/06, C10N 30/06, C10N 50/10, C10N 40/04, C10N 10/12

(54) **COMPOSITION DE GRAISSE**
FETTZUSAMMENSETZUNG
GREASE COMPOSITION

(30) Priorité: 10.09.2009 FR 0904326
(43) Date de publication de la demande: 18.07.2012
(73) Titulaire: TOTAL MARKETING SERVICES, 92800 Puteaux (FR)
(72) Inventeur: BARDIN, Franck, F-38200 Vienne (FR)
(74) Mandataire: Hirsch & Associés
(86) Numéro de dépôt international: PCT/IB2010/054099
(87) Numéro de publication internationale: WO 2011/030315

(56) Documents cités:
- JP-A- 2009 063 154
- US-A- 5 516 439
- US-A1- 2007 298 890
- L.RAPOPORT, N.FLEISCHER, R.TENNE: "Fullerene-like WS2 nanoparticles: superior lubricants for harsh conditions", ADVANCED MATERIAL, vol. 15, no. 7-8, 17 avril 2003 (2003-04-17), pages 651-655, XP002575459, DOI: 10.1002/adma.200301640
- L.RAPOPORT, V.LESHCHINSKY, Y.VOLOVIK, O.NEPOMNYASHCHY, Y.FELDMAN, R.POPOVITZ-BIRO, R.TENNE: SURFACE AND COATINGS TECHNOLOGY, vol. 163-164, 30 janvier 2003 (2003-01-30) , pages 405-412, XP002575460, DOI: 10.1016/S0257-8972(02)00729-6

## Description

La présente invention est relative à des compositions de graisse à bas coefficient de friction, notamment utilisables dans les joints homocinétiques qui sont utilisés dans les lignes de transmission des véhicules à moteur.

Un joint de transmission ou accouplement mécanique est un système mécanique composé de plusieurs pièces mobiles les unes par rapport aux autres, ou déformables, qui permet l'entraînement mutuel de deux pièces tournantes dont les axes de rotation occupent des positions relatives variables pendant le fonctionnement. En d'autres termes, c'est une liaison qui permet de transmettre la rotation d'un axe à un autre axe mobile par rapport au premier. Un joint de transmission est dit homocinétique si, à tout instant, les vitesses de rotation des deux arbres sont égales.

Les mouvements à l'intérieur des joints homocinétiques sont complexes, avec une combinaison de roulement, de glissement et de rotations. Il s'y produit une usure sur les surfaces de contact des composants, mais également des forces de friction significatives entre les surfaces. L'usure peut avoir pour résultats une défaillance des joints et les forces de friction peuvent entraîner du bruit, des vibrations et des a coup dans la ligne de transmission.

Ainsi, les graisses utilisées dans les joints homocinétiques doivent non seulement avoir un effet anti usure, mais également avoir un faible coefficient de friction afin de réduire ou empêcher les bruits, les vibrations et les à-coups.

Différents additifs connus et aident à réduire l'usure et/ou la friction. Ainsi, les graisses pour joint homocinétiques connues contiennent fréquemment des additifs anti usure, qui sont par exemple des composés phosphorés ou phosphosoufrés, et des modificateurs de friction, par exemple des composés organiques contenant du molybdène, qui peuvent avoir des effets sur l'une ou l'autre de ces propriétés, voire les deux.

La demande EP 0435 745 décrit, par exemple, une graisse pour joints homocinétiques comprenant une huile minérale, un épaississant de type polyurée, de 0,5 à 5 % en masse de dithiophosphate de molybdène ( MoDTP) et 0,5 à 5 % en masse de dithiocarbamate de molybdène (MoDTC) à titre de modificateur de friction ( MF), et 0,5 à 10 % en masse de ZnDTP comme agent EP, et 0,5 à 60 % d'un copolymère d'ethylène et d'alpha oléfine branchée.

Le brevet EP 0708 172 décrit également une graisse à bas coefficient de frottement pour joints homocinétiques comprenant une huile de base, un épaississant savon de Lithium simple ou complexe, un ou plusieurs composants organiques contenant du molybdène, de type MoDTC ou MoDTP, au moins un dithiophosphate de zinc, un agent extrême pression phospho soufré exempt de métal, un sel de calcium de cire oxydée, de sulfonate de pétrole ou d'alkylsulfonates aromatiques.

Le brevet FR 1 421 105 décrit ainsi l'utilisation, pour abaisser le coefficient de friction des graisses, de produits solides lubrifiants à structure cristalline feuilletée en combinaison avec des sels métalliques d'acides oxygénés du phosphore.

La demande WO 2007/085643 décrit des compositions de graisse à bas coefficient de friction pour joints homocinétiques comprenant une huile de base, un ou plusieurs épaississants de type thiourée, 0,1 à 5% en poids de disulfure de tungstène sous forme de particules ayant une taille moyenne de moins de 10 µm (tanmikB commercialisé par Nippon Lubricant Ltd), et 0,1 à 5% en poids d'un ou plusieurs dithiophosphates de zinc et/ou dithiocarbamate de molybdène.

US-P-5,516,439 décrit une composition de graisse comprenant (a) une huile de base, (b) un épaississant à base de lithium, (c) un composé de molybdène qui est un dithiophosphate de molybdène ou un dithiocarbamate de molybdène, (d) un dithiophosphate de zinc, (e) un sel métallique.

Il est également connu d'employer, comme modificateurs de frottement, des lubrifiants solides tels que le bisulfure de molybdène (MoS2) ou de tungstène (WS2) sous forme de feuillet ou sous forme de fullerène pour abaisser le coefficient de frottement des graisses.

Certaines publications font état de l'utilisation de dichalcogénures métalliques sous forme de fullerènes inorganiques pour abaisser le coefficient de frottement et améliorer les propriétés anti usure d'huiles lubrifiantes et de graisse.

La publication « Fullerene like WS2 Nanoparticles : superior lubricants for Harsh Conditions », par Lev Rapoport , Nieles Fleischer, Reshef Tenne Adv. Mat. 2003, 15, 651-655 compare ainsi les propriétés de friction d'une graisse de référence constituée d' huile de base épaissie au Lithium, puis additivées de WS2 feuillet et enfin de WS2 fullerène.

La publication « Modification of contact surfaces by fullerene-like solid lubricant nanoparticules », par L. Rapoport, V. Leshchinski, Yu. Volovik, M. Lvovsky, O. Nepomnyashchy, Y. Feldman, R. Popovitz-Biro, R. Tenne, Surface and Coating Technology 163-164 (2003) 405-412, effectue des comparaisons des mêmes produits au titre de leurs propriétés anti usure.

Toutefois, aucune combinaison spécifique de dichalcogenures métalliques sous forme fullerène inorganique avec d'autres composants des graisses n'est divulguée. En particulier, les effets des interactions des chalcogénures métalliques de type fullerènes inorganiques avec les épaississants, et les additifs anti usure, et éventuellement extrême pression, nécessaires à la formulation des graisses commerciales ne sont pas divulgués dans l'art antérieur. Ces effets pourraient se révéler bénéfiques ou antagonistes.

Il existe donc toujours un besoin pour des graisses formulées ayant un coefficient de friction encore plus bas que les graisses de l'art antérieur. Il existe également un besoin pour de telles graisses à très bas coefficient de friction, présentant simultanément des propriétés anti usure équivalentes ou améliorées par rapport aux graisses de l'art antérieur.

De façon surprenante, la demanderesse a mis en évidence un effet synergique entre des modificateurs de frottement solides de chalocogénures de métaux de transition sous forme de fullerènes inorganiques, avec des composés anti usure et extrême pression de type organophospho soufrés, dans des graisses épaissies notamment aux savons de lithium.

La combinaison de ces composés dans des graisses permet d'abaisser le coefficient de frottement desdites graisses bien en dessous en dessous de celui des graisses contenant individuellement l'un ou l'autre de ces composés.

Les performances anti usure de ces graisses sont maintenues par rapport aux graisses connues contenant comme modificateurs de frottement des composés organiques au molybdène et comme additifs anti usure des composés organo phosphorés ou organophospho soufrés.

### Brève description de l'invention :

La présente invention est relative à des compositions de graisse comprenant :
(a) une ou plusieurs huiles de base minérales, synthétiques ou naturelles,
(b) un épaississant composé majoritairnent d'au moins un savon métallique d'acide gras,
(c) de 0,2 à 2% en poids par rapport au poids total de la composition moins un lubrifiant solide constitué d'un ou plusieurs chalcogénures de métaux de transition à structure de fullerène inorganique,
(d) de 0,5 à 5% en poids par rapport au poids total de la composition ou plusieurs additifs anti usure et/ou extrême pression organo phospho soufrés choisi(s) parmi les dithiophosphates.
Préférentiellement, le(s) savon(s) métallique(s) d'acide gras constitue au moins 50 %, préférentiellement au moins 80 % en poids de l'épaississant (b) dans lesdites compositions.

Selon un mode de réalisation, un ou plusieurs chalcogenures de métaux de transition à structure de fullerène inorganique utilisés dans les compositions de graisse selon l'invention sont greffés en surface par des groupements phosphates inorganiques.

Préférentiellement, dans les compositions de graisse selon l'invention, le chalcogène d'au moins un lubrifiant solide (c) est choisi parmi S, Se, Te.

Préférentiellement, dans les compositions de graisse selon l'invention, les métaux de transition d'au moins un lubrifiant solide (c) sont choisis parmi Mo, W, Zr, Hf, Pt, Re, Ti, Ta, Nb, préférentiellement Mo et W.

Selon un mode particulièrement préféré, dans les compositions de graisse selon l'invention, au moins un lubrifiant solide (c) est un dichalcogenure de métaux de transition, préférentiellement le bisulfure de Molybdène MoS2 ou le bisulfure de tungstène WS2 à structure fullerène inorganique.

Préférentiellement, dans les compositions de graisse selon l'invention, les lubrifiants solides (c) sont constitués de particules de diamètre compris entre 80 et 220 nm, préférentiellement entre 100 et 200 nanomètres.

Les composition de graisse selon l'invention contiennent avantageusement au moins un additif anti/usure et/ou extrême pression (d) qui est choisi parmi les dithiophosphates, préférentiellement les dithiophosphates de zinc ou de molybdène.

Selon un mode particulièrement préféré, les compositions de graisse selon l'invention contiennent au moins un additif anti/usure et/ou extrême pression (d) choisi parmi les dithiophosphates de Zinc de formule :

(R1O)(R2O)PS2 ZnS2P(R3O)(R4O),

où R1, R2, R3, R4 sont, indépendamment les uns des autres, des groupements alkyl linéaires ou ramifiés comprenant de 1 à 24, préférentiellement de 3 à 20 atomes de carbone ou des groupements aryl éventuellement substitués comportant de 6 à 30, préférentiellement de 8 à 18 atomes de carbone.

Selon un autre mode de réalisation, les composition de graisse selon l'une revendications l'invention contiennent où au moins un additif anti/usure et/ou extrême pression (d) est choisi parmi les dithiophosphates de Molybdène de formule :

(R5O)(R6O)SPS(MoS2)2 SPS(R7O)(R8O),

où R5, R6, R7, R8 sont, indépendamment les uns des autres, des groupements alkyl linéaires ou ramifiés comprenant de 1 à 24, préférentiellement de 3 à 20 atomes de carbone ou des groupements aryl éventuellement substitués comportant de 6 à 30, préférentiellement de 8 à 18 atomes de carbone, en combinaison éventuelle avec les un additif anti/usure et/ou extrême pression précités, en particulier les dithiophosphates de Zinc précités.

Préférentiellement, lesdits savons métalliques sont des savons métalliques simples d'acides gras comprenant de 14 à 28 atomes de carbone, saturés ou non, hydroxylés ou non, et/ou des savons métalliques complexes d'un ou plusieurs acides gras comprenant de 14 à 28 atomes de carbone, saturés ou non, hydroxylés ou non, en combinaison avec un ou plusieurs acides carboxyliques à chaîne hydrocarbonée courte comprenant au de 6 à 12 atomes de carbone.

Préférentiellement dans lesdites compositions de graisse selon l'invention, les savons métalliques d'acides gras sont choisis parmi les savons de titane, d'aluminium, ou de métaux alcalins et alcalino terreux, de préférence le lithium, le calcium, le sodium, le baryum.

Selon un mode préféré, les composition de graisse selon l'invention contiennent au moins une huile de base (a) est une huile d'origine synthétique, préférentiellement choisie parmi les polyalphaoléfines

Préférentiellement, l'huile de base ou le mélange d'huiles de base (a) des compositions de graisse selon l'invention, a une viscosité cinématique à 40 °C selon la norme ASTM D 445 comprise entre 70 et 140 cSt, préférentiellement entre 90 et 100 cSt.

On préférera formuler des composition de graisse selon l'invention dont la consistance selon la norme ASTM D217, est comprise entre 265 et 385 dixièmes de millimètres, préférentiellement entre 265 et 295, ou entre 310 et 340, ou entre 335 et 385 dixièmes de millimètres, préférentiellement comprise entre 310 et 340 dixièmes de millimètres.

Préférentiellement, les compositions de graisse selon l'invention comprennent :
- de 70 à 94,8 % en masse d'une ou plusieurs huiles de base (a)
- de 5 à 20 % en masse d'un ou plusieurs épaississants (b)
- de 0,1 à 5 % d'un ou plusieurs lubrifiant solide (c)
- de 0,5 à 5% d'un ou plusieurs additifs anti usure et/ou extrême pression organophosphorés et/ou organo phospho soufrés (d).

La présente invention est également relative à l'utilisation des compositions de graisse précitées dans les joints homocinétiques des transmissions de véhicules à moteur.

La présente invention est également relative à joint homocinétique contenant une composition de graisse telle que décrite précédemment.

### DESCRIPTION DETAILLEE:

### Huile de base lubrifiantes

La ou les autres huiles de base utilisées dans les compositions selon la présente invention peuvent être des huiles d'origine minérales ou synthétiques des groupes I à VI selon les classes définies dans la classification API (American Petroleum Institute).

Les huiles de base minérales selon l'invention incluent tous types de bases obtenues par distillation atmosphérique et sous vide du pétrole brut, suivies d'opérations de raffinage tels qu'extraction au solvant, désalphatage, déparaffinage au solvant, hydrotraitement, hydrocraquage et hydroisomérisation, hydrofinition.

Les huiles de bases des compositions de graisses selon la présente invention peuvent également être des huiles synthétiques, tels certains esters, silicones, glycols, polybutène, polyalphaoléfines (PAO).

Les huiles de bases peuvent également être des huiles d'origine naturelle, par exemple des esters d'alcool et d'acides carboxyliques, pouvant être obtenus à partir de ressources naturelles telles qu l'huile de tournesol, de colza, de palme, ....

Préférentiellement, dans les compositions selon l'invention, des huiles synthétiques de type polyoaplphaléfines (PAO) sont présentes. Les polyalphaoléfines sont par exemple obtenues à partir de monomères ayant de 4 à 32 atomes de carbone (par exemple octène, decène). Leur masse moléculaire moyenne en poids est typiquement comprise entre 250 et 3000.

Le mélange d'huiles de bases est calé de façon à ce que sa viscosité à 40 °C selon la norme ASTM D 445 soit comprise entre 40 et 140 cSt, préférentiellement entre 90 et 100 cSt. A cet effet, on peut utiliser une large gamme de polyalphaoléfines, légères, comme par exemple la PAO 6 (31 cSt à 40°C), la PAO 8 (48 cSt à 40°C), ou lourdes, comme la PAO 40 (400 cSt à 40°C), ou la PAO 100 (1000 cSt à 40°C).

### Epaississants

Les savons métalliques d'acides gras peuvent êtres préparés séparément, ou in situ lors de la fabrication de la graisse (dans ce dernier cas, on dissout le ou les acides gras dans l'huile de base, puis on ajoute l'hydroxyde de métal approprié). Ces épaississants sont des produits couramment employés dans le domaine des graisses, facilement disponibles et bon marché. Ils présentent le meilleur compromis technique, en réunissant à la fois de bonnes propriétés mécaniques, une bonne tenue thermique, et une bonne tenue à l'eau.

On utilise préférentiellement des acides gras à chaîne longue comprenant typiquement de 10 à 28 atomes de carbone, saturée ou insaturée, éventuellement hydroxylée.

Les acides gras à chaîne longue (comprenant typiquement de 10 à 28 atomes de carbone), sont par exemple les acides capriques, laurique, myristiques, palmitiques, stéarique, arachidique, béhénique, oléiques, linoléique, éruciques, et leurs dérivés hydroxylés. L'acide 12 hydroxystéarique est le dérivé le plus connu de cette catégorie, et préféré.

Ces acides gras à chaîne longue proviennent généralement d'huiles végétales, par exemple huile de palme, de ricin, de colza, de tournesol,... ou de graisses animales (suif, huile de baleine...).

On peut former des savons dits simples en utilisant un ou plusieurs acides gras à chaîne longue.

On peut également former des savons dits complexes en utilisant un ou plusieurs acides gras à chaîne longue en combinaison avec un ou plusieurs acides carboxyliques à chaîne hydrocarbonée courte comprenant au plus 8 atomes de carbone.

L'agent de saponification utilisé pour faire le savon peut être un composé métallique de Lithium, Sodium, Calcium, Baryum, Titane, Aluminium, préférentiellement Lithium et Calcium, et de préférence un hydroxyde, oxyde ou un carbonate de ces métaux.

On peut employer un ou plusieurs composés métalliques, ayant ou non le même cation métallique, dans les graisses selon l'invention. On peut ainsi associer des savons au lithium, combinés avec des savons au calcium dans une moindre proportion. Ceci présente l'avantage d'améliorer la tenue à l'eau des graisses.

Les savons métalliques sont employés à des teneurs de l'ordre de 5 à 20 % en poids, préférentiellement de 8 à 15 % en poids, typiquement 12 % en poids dans les graisses selon l'invention. La quantité de savon(s) métallique(s) est généralement ajustée de manière à obtenir des graisses de grade 0, de grade 1 ou de grade 2 selon la classification NLGI. Les graisses selon l'invention contiennent majoritairement des savons métalliques d'acides gras à titre d'épaississant. On entend par là que les savons métalliques d'acides gras, simples ou complexes, représentent ensemble le plus fort pourcentage en poids dans les graisses selon l'invention, comparé au pourcentage en poids des autres matières épaississantes.

Préférentiellement, la quantité du ou des savons métalliques d'acides gras, simples ou complexes, constitue au moins 50 %, encore plus préférentiellement au moins 80 % en poids par rapport au poids total de matières épaississantes, dans les compositions de graisse selon l'invention.

Selon un mode de réalisation, les graisses selon l'invention peuvent contenir comme épaississant majoritaire des savons métalliques d'acides gras simples ou complexes, et de moindres quantités d'autres épaississants, tels que les polyurées, ou des épaississants inorganiques, type bentonite ou alumino silicates.

Préférentiellement, les graisses selon l'invention sont exemptes d'épaississants de type polyurée. L'amélioration des propriétés de frottement constatée lors de l'introduction de modificateurs de frottement de type fullerène inorganique dans les graisses épaissies aux polyurées est moindre.

Encore plus préférentiellement, les graisses selon l'invention contiennent exclusivement des savons métalliques d'acides gras simples ou complexes à titre d'épaississant.

### Lubrifiant solide

Les lubrifiants solides utilisés dans les graisses selon l'invention sont des chalcogénures de métaux de transition à structure fullerène inorganique.

Initialement, le terme fullerène désigne une nanostructure de polyèdre convexe fermé, composée d'atomes de carbone. Les fullerènes sont similaires au graphite, composé de feuilles d'anneaux hexagonaux liées, mais ils contiennent des anneaux pentagonaux, et parfois heptagonaux, qui empêchent la structure d'être plate.

Dans la présente demande, on distingue les fullerènes, structures fermées, des nanotubes, structures ouvertes formées sur le même principe.

Des études sur les structures de type fullerène ont montré que cette structure n'était pas limitée aux matériaux carbonés, mais était susceptible de se produire dans toutes les nanoparticules de matériaux sous forme de feuillets, en particulier les chalcogénures de métaux de transition.

Ces structures sont analogues à celle des fullerènes de carbone et sont nommées fullerènes inorganiques ou « Inorganic Fullerene like materials », encore désignés par « IF ».

Il existe une abondante littérature décrivant la structure et les procédés de synthèse de ces fullerènes inorganiques, notamment :
- Tenne, R., Margulis, L., Genut M. Hodes, G. Nature 1992, 360, 444,
- Feldman, Y.,Wasserman,E.,Srolovitz, D.J. & Tenne, R. Science 1995, 267, 222,
- Tenne, R. Nature Nanotech. 2006, 1, 103.

Le brevet EP 0580 019 décrit également ces structures et leur procédé de synthèse.

Ces structures fermées ont le plus souvent une forme rappelant celle d'une sphère, plus ou moins parfaite selon les procédés de synthèse utilisés, constituées de plusieurs couches concentriques (structure en « onions » ou « polyèdre emboité »).

Les propriétés tribologiques des fullerènes inorganiques sont généralement attribuables à leur structure quasi sphérique et en oignons, ce qui leur permet, au lieu d'adhérer aux contacts lors de frottements, comme les structures en feuillet, de s'exfolier petit à petit ou de se déformer mécaniquement, d'où leur préconisation comme lubrifiants solides. Cette structure sphérique en oignon existe chez tous les chalcogénures de métaux de transition à structure fullerène inorganique (voir par exemple Tenne, R. Nature Nanotech. 2006, 1, 103 cité supra).

Les fullerenes inorganiques à structure oignons sont ainsi préférées dans le domaine de la lubrification et dans les graisses selon l'invention. Ce sont typiquement des sphères de l'ordre de 80 à 220 nm, et contenant quelques dizaines de couches concentriques, typiquement de 25 à 100 ou 150 couches, ou au-delà.

Les lubrifiants solides utilisés dans les graisses selon l'invention sont des chalcogenures de métaux de transition.

Les métaux de transition peuvent être par exemple le tungstène, le molybdène, zirconium, hafnium, platine, rhénium, titane, tantale, niobium, préférentiellement le molybdène ou le tungstène, et le chalcogène peut être par exemple le soufre, le selenium, le tellure, préférentiellement le soufre ou le tellure.

Les chalcogénures de métaux de transition peuvent être par exemple MoS2, MoSe2, MoTe2, WS2, WSe2, ZrS2, ZrSe2, HfS2, HfSe2, PtS2, ReS2, ReSe2, TiS3, ZrS3, ZrSe3, HfS3, HfSe3, TiS2, TaS2, TaSe2, NbS2, NbSe2, NbTe2, étudiés pour leurs propriétés tribologiques.

Préférentiellement, ce sont des dichalcogenures, préférentiellement WS2, WSe2, MoS2, MoSe2.

Ces chalcogenures peuvent également contenir plusieurs métaux de transition, tels que par exemple les composés décrits dans la demande WO 2009/034572.

Ils peuvent également être greffés en surface par des polymères, par exemple polystyrène, polyméthacrylate de méthyle ... pour améliorer leur dispersion, ou des groupements phosphate, de manière à renforcer leur action antiusure.

Commercialement, ces composés se présentent souvent sous forme de pâtes contenant environ 75 % en poids de chalcogenures métalliques de structure fullerène et environ 25 % en poids d'huile lubrifiante. Les pourcentages massiques indiqués dans la présente demande se réfèrent, sauf précision contraire, aux chalcogenures métalliques seuls.

Les compositions de graisse selon l'invention comprennent préférentiellement de 0,2 à 2% en poids de chalcogenures de métaux de transition de structure fullerène.

### Composés organo phospho soufrés et/ou organophosphorés

Les composés anti usure organophospho soufrés seront préférés dans les graisses selon l'invention, car la présence de soufre favorise les propriétés extrême pression des graisses.

Les compositions lubrifiantes selon la présente invention peuvent contenir les dithiophosphates de Zinc de formule :

(R1O)(R2O)PS2 ZnS2P(R3O)(R4O),

où R1, R2, R3, R4 sont, indépendamment les uns des autres, des groupements alkyl linéaires ou ramifiés comprenant de 1 à 24, préférentiellement de 3 à 20 atomes de carbone ou des groupements aryl éventuellement substitués comportant de 6 à 30, préférentiellement de 8 à 18 atomes de carbone.

Une autre classe de composés préférés sont les dithiophosphates de Molybdène de formule :

(R5O)(R6O)SPS(MoS2)2 SPS(R7O)(R8O),

où R5, R6, R7, R8 sont, indépendamment les uns des autres, des groupements alkyl linéaires ou ramifiés comprenant de 1 à 24, préférentiellement de 3 à 20 atomes de carbone ou des groupements aryl éventuellement substitués comportant de 6 à 30, préférentiellement de 8 à 18 atomes de carbone.

Ces différents composés peuvent être employés seuls ou en mélange dans les compositions de graisse selon l'invention. Leur % massique est compris entre 0,5 et 5 % en poids, préférentiellement entre 0,7 et 2 % en poids, ou encore entre 0,8 et 1,5 % en poids par rapport au poids total de la composition

### Autre additifs :

Les graisses selon l'invention peuvent également contenir tous type d'additifs adaptés à leur utilisation, par exemple des antioxydants, tels que les aminés ou phénoliques, des antirouille qui peuvent être des composés oxygénés tels que les esters, des passivants cuivre.

Ces différents composés sont généralement présents à des teneurs inférieures à 1%, ou encore à 0,5% en masse dans les graisses.

Les graisses selon l'invention peuvent également contenir des polymères, par exemple des polyisobutène (PIB), à des teneurs généralement comprises entre 5 et 10%, qui confèrent une cohésivité améliorée aux graisses, qui résistent ainsi mieux à la centrifugation. Ces polymères entraînent également une meilleure adhésivité de la graisse aux surfaces, et augmentent la viscosité de la fraction huile de base, donc l'épaisseur du film d'huile entre les pièces en frottement.

### Procédé de préparation des graisses :

Les graisses selon l'invention sont préférentiellement fabriquées en formant le savon métallique in situ.

On dissout ou plusieurs acides gras dans une fraction de l'huile de base ou du mélange d'huile de base à température ambiante. Cette fraction est généralement de l'ordre de 50 % de la quantité totale d'huile contenue dans la graisse finale. Les acides gras peuvent être des acides longs, comprenant de 14 à 28 atomes de carbone, pour former un savon simples, éventuellement combinés à des acides gras courts, comprenant de 6 à 12 atomes de carbone, pour former des savons complexes.

On ajoute, à une température d'environ 60 à 80 °C, des composés métalliques, préférentiellement de type hydroxyde métallique.

On peut ajouter ainsi un seul type de métal ou combiner plusieurs métaux. Le métal préféré des compositions selon l'invention est le Lithium, éventuellement combiné, dans une moindre proportion, à du Calcium.

On laisse se dérouler la réaction de saponification des acides gras par le ou les composés métalliques à une température d'environ 100 à 110 °C.

L'eau formée est ensuite évaporée par cuisson du mélange à une température d'environ 200°C. La graisse est ensuite refroidie par la fraction restante d'huile de base.

On incorpore ensuite les additifs à environ 80 °C.

On malaxe ensuite pendant un temps suffisant pour obtenir une composition de graisse homogène.

### Grade des graisses :

La consistance d'une graisse mesure sa dureté ou sa fluidité au repos. Elle est chiffrée par la profondeur de pénétration d'un cône de dimensions et de masse donnée. La graisse est préalablement soumise à un malaxage. Les conditions de mesure de la consistance d'une graisse sont définies par la norme ASTM D 217.

Selon leur consistance, les graisses sont réparties en 9 classes ou 9 grades NLGI (National Lubricating Grease Institute) couramment utilisés dans le domaine des graisses. Ces grades sont indiqués dans le tableau ci-dessous.

| Grade de NLGI | Consistance selon ASTM D 217 (dixième de millimètres) |
|---|---|
| 000 | 445 - 475 |
| 00 | 400 - 430 |
| 0 | 335 - 385 |
| 1 | 310 - 340 |
| 2 | 265 - 295 |
| 3 | 220 - 250 |
| 4 | 175 - 205 |
| 5 | 130 - 160 |
| 6 | 85 - 115 |

Les graisses selon l'invention sont préférentiellement des graisses fluides ou semi fluide, de consistance supérieure à 265 dixièmes de millimètre, préférentiellement comprises entre 265 et 385 dixièmes de millimètre selon ASTM D217. Préférentiellement, elles sont de grade NLGI 0, 1 ou 2, c'est-à-dire que leur consistance est respectivement comprise entre 335 et 385, ou 310 et 340, ou 265 et 295 dixièmes de millimètres selon ASTM D217.

### Exemples

### Exemple 1 : préparation des compositions de graisse

On prépare des compositions de graisse contenant divers modificateurs de friction et/ou composé organo phospho soufrés, à partir d'un pied de graisse comprenant des huiles de bases minérales et synthétiques, épaissies au savon de Lithium complexe. La composition du mélange conduisant à ce pied de graisse est indiquée dans le tableau 1 ce dessous. Le terme « pied de graisse » désigne couramment, pour l'homme du métier, une composition de graisse ne contenant que des huiles de base et des épaississants, et pas d'additif.

**Tableau 1 : composition du pied de graisse**

| Composé | % massique |
|---|---|
| Huiles minérales (150 NS + naphténique) | 78,34 |
| Huiles synthétiques (PAO 6) | 8,89 |
| Acide 12 hydroxystéarique | 8,99 |
| Acide azélaique | 1,80 |
| Chaux éteinte | 0,24 |
| Lithine | 1,73 |

Le mélange d'huiles de bases est calé de façon à ce que sa viscosité à 40 °C selon la norme ASTM D 445 soit comprise entre 40 et 140 cSt, préférentiellement entre 90 et 100 cSt.

Les teneurs en acides gras et Lithine indiquées conduisent, après formation in situ, à des teneurs en savon dans le pied de graisse qui sont de 9,2 % en hydroxystéarate de Lithium et 1,91 % en azélaate de Lithium. Les compositions massiques des graisses sont données dans le tableau 2 :

| | (A)¹ | (B) | (C) | (D)¹ | (E) |
|---|---|---|---|---|---|
| Pied de graisse | 91,29 | 91,64 | 90,96 | 92,74 | 89,99 |
| DTPZn | 1,10 | 1,10 | 1,10 | - | 1,10 |
| DTCMo | 0,70 | - | - | - | - |
| WS2 fullerene* | - | 0,35 | 1,03 | 0,35 | 2,00 |
| PIB | 6,01 | 6,01 | 6,01 | 6,01 | 6,01 |
| Antioxidant Antirouille Passivants Cu | 0,90 | 0,90 | 0,90 | 0,90 | 0,90 |
| Teneur en élément Mo (calculée, en ppm) | 2000 | - | - | - | - |
| Teneur en élément W (calculée, en ppm) | 0 | 2000 | 5886 | 2000 | 11428 |
| Teneur en élément S (calculée, en ppm), apportée par les MF (WS2 ou DTCM0) | 2000 | 680 | 2000 | 680 | 3886 |

| | | | | | |
|---|---|---|---|---|---|
| **1: hors de l'invention** *le % massique indiqué est celui d'une pâte composée de 75 % en poids de fullerènes de WS2 nanométriques dispersés dans une huile de base synthétique (PAO 6). | | | | | |

### Exemple 2 : comparaison des propriétés en friction des graisses préparées.

Les graisses préparées dans l'exemple 1 ont été évaluées en mesurant leur coefficient de friction sur tribomètre Cameron Plint cylindre/plan.

Les conditions d'essais sur le tribomètre sont les suivantes :
Charge : 50 - 100 - 150 - 200 N
Température de la graisse: 75 °C (représentatif des températures en service).
Pion mobile (cylindre) : acier C de rugosité 25 nm
Vitesse de déplacement : 5 et 15 mm/s
Paliers : 50 N, 400 secondes à 5 mm/s
   50 N, 200 secondes à 15 mm/s
   100 N, 100 secondes à 5 mm/s et 100 secondes à 15 mm/s
   150 N, 100 secondes à 5 mm/s et 100 secondes à 15 mm/s
   200 N, 100 secondes à 5 mm/s et 100 secondes à 15 mm/s

Les résultats de ces essais sont présentés dans le tableau 3 ci-dessous. Les valeurs de coefficient de frottement correspondent à la moyenne sur les 40 dernières secondes de chaque palier.

**Tableau 3 : coefficient de frottement sur tribomètre Cameron Plint**

| Coefficient de frottement | (A) | (B) | (C) | (D) |
|---|---|---|---|---|
| 100 N à 5 mm/s | 0,091 | 0,062 | 0,075 | 0,091 |
| 100 N à 15 mm/s | 0,089 | 0,051 | 0,076 | 0,090 |
| 150 N à 5 mm/s | 0,100 | 0,067 | 0,086 | 0,100 |
| 150 N à 15 mm/s | 0,097 | 0,061 | 0,085 | 0,098 |
| 200 N à 5 mm/s | 0,100 | 0,070 | 0,096 | 0,100 |
| 200 N à 15 mm/s | 0,100 | 0,067 | 0,094 | 0,100 |

L'ajout de WS2 comme modificateur de friction dans une graisse Li Complexe, en remplacement du Mo DTC et en l'absence de DTPZn, permet un abaissement du coefficient de friction (cf. comparaison des graisses A et D à iso teneur en métal).

L'effet positif du WS2 fullerène sur le coefficient de frottement est moindre si on le substitue au DTCMo dans une graisse épaissie aux polyurées.

L'abaissement du coefficient de frottement constaté, dans une graisse Lithium complexe, avec un modificateur de frottement WS2 de type fullerène est toutefois nettement plus significatif lorsqu'il est utilisé en combinaison avec un additif organo phospho soufré, ici un DTPZn.

### Exemple 3 : comparaison des propriétés en usure des graisses préparées.

Les propriétés anti usure des graisses préparées dans l'exemple 1 ont été évaluées à l'aide du test 4 billes usure, selon la norme ASTM D2266.

Dans ce test, on mesure l'usure, en millimètres : plus la valeur est faible, meilleure sont les propriétés anti usure.

**Tableau 4 : résultats en usure**

| | (A) N 30730 (DTPZn + DTCMo) | (B) N09/11 (DTP Zn + WS2 full) | (C) N09/126 (DTP Zn + WS2 full) | (D) N09/127 (WS2 full) |
|---|---|---|---|---|
| 4B usure, 40 kg, 1 heure (ASTM D2266) | 0,36 mm | 0,40 mm | 0,39 mm | 0,71 mm |
| DTPZn (% massique) | 1,10 | 1,10 | 1,10 | - |
| DTCMo (% massique) | 0,70 | - | - | - |
| WS2fullerene* (% massique*) | - | 0,35 | 1,03 | 0,35 |
| Teneur en élément W (calculée, en ppm) | 0 | 2000 | 5886 | 2000 |
| Teneur en élément S apportée par les MF, WS2full et DTCMo (calculée, en ppm) | 2000 | 680 | 2000 | |

| | | | | |
|---|---|---|---|---|
| *le % massique indiqué est celui d'une pâte composée de 75 % en poids de fullerènes de WS2 nanométriques dispersés dans une huile de base synthétique (PAO 6) | | | | |

On constate, que les performances de la graisse D, où des fullerènes inorganiques ont été substitués aux additifs anti usure et modificateurs de friction, a des performances en usure très médiocres. En revanche, les graisses B et C présentent des performances très bonnes.

## Revendications

1. Composition de graisse comprenant :
(a) une ou plusieurs huiles de base minérales, synthétiques ou naturelles,
(b) un épaississant composé majoritairement d'au moins un savon métallique d'acide gras,
(c) de 0,2 à 2% en poids par rapport au poids total de la composition d'au moins un lubrifiant solide constitué d'un ou plusieurs chalcogénures de métaux de transition à structure de fullerène inorganique, (d) de 0,5 à 5% en poids par rapport au poids total de la composition d'un ou plusieurs additifs anti usure et/ ou extrême pression organophosphorés et/ou organo phospho soufrés choisi(s) parmi les dithiophosphates.

2. Composition selon la revendication 1 où le(s) savon(s) métallique(s) d'acide gras constitue au moins 50 %, préférentiellement au moins 80 % en poids de l'épaississant (b) dans ladite composition.

3. Composition de graisse selon l'une des revendications 1 à 2 où un ou plusieurs chalcogenures de métaux de transition à structure de fullerène inorganique sont greffés en surface par des groupements phosphates inorganiques.

4. Composition de graisse selon l'une des revendications 1 à 3 où le chalcogène d'au moins un lubrifiant solide (c) est choisi parmi S, Se, Te.

5. Composition de graisse selon l'une des revendications 1 à 4 où les métaux de transition d'au moins un lubrifiant solide (c) sont choisis parmi Mo, W, Zr, Hf, Pt, Re, Ti, Ta, Nb, préférentiellement Mo et W.

6. Composition de graisse selon l'une des revendications 1 à 5 où au moins un lubrifiant solide (c) est un dichalcogenure de métaux de transition.

7. Composition de graisse selon l'une des revendications 1 à 6 où au moins un lubrifiant solide (c) est le bisulfure de Molybdène MoS2 ou le bisulfure de tungstène WS2 à structure fullerène inorganique.

8. Composition de graisse selon l'une des revendications 1 à 7 où les lubrifiants solides (c) sont constitués de particules de diamètre compris entre 80 et 220 nm, préférentiellement entre 100 et 200 nanomètres.

9. Composition de graisse selon l'une des revendications 1 à 8 où au moins un additif anti/usure et/ou extrême pression (d) est choisi parmi les dithiophosphates de zinc ou les dithiophosphates de molybdène.

10. Composition de graisse selon la revendication 9 ou au moins un additif anti/usure et/ou extrême pression (d) est choisi parmi les dithiophosphates de Zinc de formule :
(R1O)(R2O)PS2 ZnS2P(R3O)(R4O),
où R1, R2, R3, R4 sont, indépendamment les uns des autres, des groupements alkyl linéaires ou ramifiés comprenant de 1 à 24, préférentiellement de 3 à 20 atomes de carbone ou des groupements aryl éventuellement substitués comportant de 6 à 30, préférentiellement de 8 à 18 atomes de carbone.

11. Composition de graisse selon l'une des revendications 9 à 10 où au moins un additif anti/usure et/ou extrême pression (d) est choisi parmi les dithiophosphates de Molybdène de formule :
(R5O)(R6O)SPS(MoS2)2 SPS(R7O)(R8O),
où R5, R6, R7, R8 sont, indépendamment les uns des autres, des groupements alkyl linéaires ou ramifiés comprenant de 1 à 24, préférentiellement de 3 à 20 atomes de carbone ou des groupements aryl éventuellement substitués comportant de 6 à 30, préférentiellement de 8 à 18 atomes de carbone.

12. Composition de graisse selon l'une des revendications 1 à 11 comprenant :
• de 70 à 94,8 % en masse d'une ou plusieurs huiles de base (a)
• de 5 à 20 % en masse d'un ou plusieurs épaississants (b)
• de 0,2 à 2 % en masse d'un ou plusieurs lubrifiants solides (c)
• de 0,5 à 5% en masse d'un ou plusieurs additifs anti usure et/ou extrême pression organophosphorés et/ou organo phospho soufrés (d).

13. Utilisation d'une composition de graisse selon l'une des revendications 1 à 12 dans les joints homocinétiques des transmissions de véhicules à moteur.

## Patentansprüche

1. Fettzusammensetzung, die Folgendes umfasst:
(a) ein oder mehrere anorganische, synthetische oder natürliche Grundöle,
(b) ein Verdickungsmittel, das überwiegend aus mindestens einer Fettsäuremetallseife besteht,
(c) 0,2 bis 2 Gew.-%, bezogen auf das Gesamtgewicht der Zusammensetzung, von mindestens einem Festschmierstoff der aus einem oder mehreren Übergangsmetall-Chalkogeniden anorganischer Fulleren-Struktur besteht,
(d) 0,5 bis 5 Gew.-%, bezogen auf das Gesamtgewicht der Zusammensetzung, von einem oder mehreren phorsphorganischen und/oder schwefel phorsphorganischen Antiverschleiß- und/oder Extremdruckadditiven, die aus den Dithiophosphaten ausgewählt sind.

2. Zusammensetzung nach Anspruch 1, wobei das (die) Fettsäuremetallseife(n) mindestens 50 Gew.-%, vorzugsweise mindestens 80 Gew.-%, bezogen auf das Gewicht des Verdickungsmittels (b) in der Zusammensetzung, ausmacht (ausmachen).

3. Fettzusammensetzung nach einem der Ansprüche 1 bis 2, wobei ein oder mehrere Übergangsmetall-Chalkogenide anorganischer Fulleren-Struktur durch anorganische Phosphatgruppen oberflächengepfropft sind.

4. Fettzusammensetzung nach einem der Ansprüche 1 bis 3, wobei das Chalkogen von mindestens einem Festschmierstoff, (c) aus S, Se, Te ausgewählt ist.

5. Fettzusammensetzung nach einem der Ansprüche 1 bis 4, wobei die Übergangsmetalle von mindestens einem Festschmierstoff (c) aus Mo, W, Zr, Hf, Pt, Re, Ti, Ta, Nb, vorzugsweise Mo und W, ausgewählt sind.

6. Fettzusammensetzung nach einem der Ansprüche 1 bis 5, wobei mindestens ein Festschmierstoff (c) ein Übergangsmetall-Dichalkogenid ist.

7. Fettzusammensetzung nach einem der Ansprüche 1 bis 6, wobei mindestens ein Festschmierstoff (c) Molybdändisulfid MoS2 oder Wolframdisulfid WS2 mit anorganischer Fulleren-Struktur ist.

8. Fettzusammensetzung nach einem der Ansprüche 1 bis 7, wobei die Festschmierstoffe (c) aus Teilchen mit einem Durchmesser zwischen 80 und 220 nm, vorzugsweise zwischen 100 und 200 Nanometern, bestehen.

9. Fettzusammensetzung nach einem der Ansprüche 1 bis 8, wobei mindestens ein Antiverschleiß- und/oder Extremdruckadditiv (d) aus Zinkdithiophosphaten oder Molybdändithiophosphaten ausgewählt ist.

10. Fettzusammensetzung nach Anspruch 9, wobei mindestens ein Antiverschleiß- und/oder Extremdruckadditiv (d) ausgewählt ist, aus Zinkdithiophosphaten der Formel:
(R1O) (R2O) PS2ZnS2P (R3O) (R4O),
wobei R1, R2, R3, R4, unabhängig voneinander, lineare oder verzweigte Alkylgruppen mit 1 bis 24, vorzugsweise 3 bis 20, Kohlenstoffatomen oder gegebenenfalls substituierte Arylgruppen mit 6 bis 30, vorzugsweise 8 bis 18, Kohlenstoffatomen sind.

11. Fettzusammensetzung nach einem der Ansprüche 9 bis 10, wobei mindestens ein Antiverschleiß- und/oder Extremdruckadditiv (d) ausgewählt ist, aus Molybdändithiophosphaten der Formel:
(R5O) (R6O) SPS (MoS2) 2SPS (R7O) (R8O),
wobei R5, R6, R7, R8, unabhängig voneinander, lineare oder verzweigte Alkylgruppen mit 1 bis 24, vorzugsweise 3 bis 20, Kohlenstoffatomen oder gegebenenfalls substituierte Arylgruppen mit 6 bis 30, vorzugsweise 8 bis 18, Kohlenstoffatomen sind.

12. Fettzusammensetzung nach einem der Ansprüche 1 bis 11, die Folgendes umfasst:
- 70 bis 94,8 Masse-% eines oder mehrerer Grundöle (a)
- 5 bis 20 Masse-% eines oder mehrerer Verdickungsmittel (b)
- 0,2 bis 2 Masse-% eines oder mehrerer Festschmierstoffe (c)
- 0,25 bis 5 Masse-% eines oder mehrerer phorsphorganischen und/oder schwefel phorsphorganischen Antiverschleiß- und/oder Extremdruckadditive (d).

13. Verwendung einer Fettzusammensetzung nach einem der Ansprüche 1 bis 12 in den homokinetischen Gelenken von Kraftfahrzeuggetrieben.

## Claims

1. Grease composition comprising:
(a) one or more mineral, synthetic or natural base oils,
(b) a thickener composed in the majority of at least one fatty acid metal soap,
(c) from 0.2 to 2% by weight, based on the total weight of the composition, of at least one solid lubricant constituted by one or more transition metal chalcogenides with an inorganic fullerene structure,
(d) from 0.5 to 5% by weight, based on the total weight of the composition, of one or more anti-wear and/or extreme pressure organophosphorus and/or organophosphorus-sulphur additives selected from among the dithiophosphates.

2. Composition according to claim 1 where the fatty acid metal soap(s) constitute at least 50% by weight, preferably at least 80% by weight of the thickener (b) in said composition.

3. Grease composition according to one of claims 1 to 2 where one or more transition metal chalcogenides with an inorganic fullerene structure are surface-grafted by means of inorganic phosphate groups.

4. Grease composition according to one of claims 1 to 3 where the chalcogen of at least one solid lubricant (c) is chosen from S, Se, Te.

5. Grease composition according to one of claims 1 to 4 where the transition metals of at least one solid lubricant (c) are chosen from Mo, W, Zr, Hf, Pt, Re, Ti, Ta, Nb, preferentially Mo and W.

6. Grease composition according to one of claims 1 to 5 where at least one solid lubricant (c) is a transition metal dichalcogenide.

7. Grease composition according to one of claims 1 to 6 where at least one solid lubricant (c) is molybdenum disulphide MoS2 or tungsten disulphide WS2 with an inorganic fullerene structure.

8. Grease composition according to one of claims 1 to 7 where the solid lubricants (c) are constituted by particles with a diameter comprised between 80 and 220 nm, preferentially between 100 and 200 nanometres.

9. Grease composition according to one of claims 1 to 8 where at least one anti-wear and/or extreme pressure additive (d) is chosen from zinc dithiophosphates or molybdenum dithiophosphates.

10. Grease composition according to claim 9 where at least one anti-wear and/or extreme pressure additive (d) is chosen from the zinc dithiophosphates of formula:
(R1O)(R2O)PS2 ZnS2P(R3O)(R4O),
where R1, R2, R3, R4 are, independently of each other, linear or branched alkyl groups comprising from 1 to 24, preferably from 3 to 20 carbon atoms, or aryl groups, optionally substituted, comprising from 6 to 30, preferably from 8 to 18 carbon atoms.

11. Grease composition according to one of claims 9 to 10 where at least one anti-wear and/or extreme pressure additive (d) is chosen from the molybdenum dithiophosphates of formula:
(R5O)(R6O)SPS(MoS2)2 SPS(R7O)(R8O),
where R5, R6, R7, R8 are, independently of each other, linear or branched alkyl groups comprising from 1 to 24, preferably from 3 to 20 carbon atoms or aryl groups, optionally substituted, comprising from 6 to 30, preferably from 8 to 18 carbon atoms.

12. Grease composition according to one of the claims 1 to 11 comprising:
• from 70 to 94.8% by weight of one or more base oils (a)
• from 5 to 20% by weight of one or more thickeners (b)
• from 0.2 to 2% of one or more solid lubricant (c)
• from 0.5 to 5% of one or more anti-wear additives and/or organophosphorus and/or organophosphorus-sulphur anti-wear and/or extreme pressure additives (d).

13. Use of a grease composition according to one of claims 1 to 12 in the constant velocity joints of the transmissions of motor vehicles.
